# EUROPÄISCHE PATENTSCHRIFT

(11) **EP 2 509 797 B1**
(45) Veröffentlichungstag und Bekanntmachung des Hinweises auf die Patenterteilung: **01.10.2014**
(21) Anmeldenummer: 10788320.9
(22) Anmeldetag: 07.12.2010
(51) Int. Cl.: B41N 7/00, B41N 7/04, B41N 7/06

(54) **Reiberwalzen**
Distributor rollers
Rouleaux distributeurs

(30) Priorität: 07.12.2009 EP 09178216
(43) Veröffentlichungstag der Anmeldung: 17.10.2012
(73) Patentinhaber: Felix Böttcher GmbH & Co. KG, 50933 Köln (DE)
(72) Erfinder: BARTSCHER, Gerhard, 50933 Köln (DE); ZETTL, Uwe, 50226 Frechen (DE); ANSORGE, Hendrik, 51103 Köln (DE); GROßE, Silke, 41539 Dormagen (DE); FRINGS, Birgit, 41539 Dormagen (DE)
(74) Vertreter: Von Kreisler Selting Werner - Partnerschaft von Patentanwälten und Rechtsanwälten mbB
(86) Internationale Anmeldenummer: PCT/EP2010/069046
(87) Internationale Veröffentlichungsnummer: WO 2011/069998

(56) Entgegenhaltungen:
- EP-A2- 0 363 887
- EP-B1- 0 942 833
- DE-A1-102007 062 940
- US-A- 5 099 759

## Beschreibung

Die vorliegende Anmeldung betrifft ein Verfahren zur. Herstellung einer starren Walze, eine starre Walze und ihre Verwendung.

Der Offsetdruck ist nach wie vor die dominierende Technologie bei Druckverfahren. Es handelt sich um ein indirektes Druckverfahren, das im Zeitungs-, Zeitschriften-, Katalog- und Verpackungsdruck, etc. zum Einsatz kommt. Im Offsetdruck wird eine Druckform erstellt, typischerweise eine dünne Aluminiumplatte. Diese wird auf einen Plattenzylinder gespannt und steht in der Druckmaschine mit Farb- und Feuchtwerken in Verbindung. Lipophile Bereiche der Druckform nehmen Druckfarbe an, während hydrophile Bereiche farbfrei bleiben.

Von dem Plattenzylinder wird die Druckfarbe auf das Drucktuch übertragen, das auf einem Gummituchzylinder oder Offsetzylinder montiert ist. Der Gummituchzylinder überträgt die Farbe dann mit Hilfe eines Gegendruckzylinders oder eines weiteren Gummituchzylinders auf das zu bedruckende Medium.

Um einen gleichmäßige Farbfilm zu erzielen, wird die Farbe aus dem Reservoir über ein spezielles Farbwerk aufgebracht. In dem Farbwerk wird die Farbe über den Farbstuhl typischerweise mittels einer Vielzahl von Walzen transportiert. Dabei wechseln sich starre Walzen (Reiberwalzen) und elastische Walzen (Farbwalzen) ab.

Die Reiberwalzen bestehen typischerweise aus einem Stahlkern mit einer Beschichtung aus Rilsan und werden daher oft auch als Rilsanwalzen bezeichnet. Diese werden üblicherweise in folgendem Verfahren hergestellt: Der blanke Stahlkern wird erhitzt und dann in ein Bad aus Rilsanpulver (einer speziellen Sorte Polyamid) drehend eingeführt. Das Rilsanpulver schmilzt im Kontakt mit dem heißen Kern und sorgt so für eine relativ gleichmäßige Beschichtung. Die Oberflächenqualität der Beschichtung ist für die Anwendung im Offsetdruck bei weitem nicht ausreichend, so dass sie z. B. über einen Schleifprozess bearbeitet werden muss.

Nachteile dieser Methode sind Kosten (teurer Schleifprozess sowie Abtragen von zuvor aufgebrachtem Material) und eine hohe Schichtdicke. Es ist aufwändig, Schichtdicken unterhalb von ca. 100 µm zu erzielen. Dies ist jedoch insbesondere wünschenswert, wenn man mit innen-gekühlten Reiberwalzen arbeitet, wie es heute bei vielen Druckmaschinen notwendig ist. Eine zu dicke Beschichtung verhindert einen effektiven Wärmeabfluss von der Oberfläche der Reiberwalze.

US 5,099,759 betrifft eine Anilox-Walze mit einer Kunstharzbeschichtung, beispielsweise auf Basis von Polyimiden oder Polyamidimiden.

EP 0 942 833 B1 beschreibt eine Farbwalze, bei der auf einer Walze ein elastomeres Beschichtungsmaterial beispielsweise polymeres Nitrilbutadien, Phenolharz, Epoxyharz, Polyurethan und weitere Materialien aufgebracht werden.

DE 10 2007 062 940 beschreibt Walzen, wobei der Bezug zumindest überwiegend aus fluorierten Polymeren besteht.

Aufgabe der vorliegenden Erfindung war es, Verfahren zur Herstellung von Walzen und Walzen bereitzustellen, die die oben genannten Nachteile des Standes der Technik überwinden.

Gelöst wird die Aufgabe durch ein Verfahren zur Herstellung einer starren Walze umfassend die Schritte:
- Bereitstellen eines Walzenkerns
- Aufbringen einer flüssigen Beschichtungsmasse auf Basis eines Polyimid- oder Polyamidimid-Präpolymers mit einer Schichtdicke von 1 bis 1.000 µm
- Verfestigen der flüssigen Beschichtungsmasse auf dem Walzenkern,
wobei die Walze innentemperiert ist.

Erfindungsgemäß wird also im ersten Schritt ein Walzenkern bereitgestellt. Typische Walzenkerne bestehen aus Metall, insbesondere Stahl und Aluminium. Es kann sich aber auch um nicht-metallische Walzenkerne, beispielsweise aus Keramik, Glasfaser verstärktem Kunststoff (GfK) oder kohlenstofffaserverstärkten Kunststoff (CfK) handeln.

Der erfindungsgemäße Walzenkern ist für eine innentemperierte Walze. Innentemperierte Walzen sind Walzen, die mit Hilfe eines Temperiermediums temperiert werden können. Das Temperiermedium kann eine Flüssigkeit oder auch temperierte Luft sein. Üblicherweise werden Temperierungen zur Kühlung eingesetzt. Entsprechende Walzen sind beispielsweise aus der DE 93 169 324 bekannt.

Der Walzenkern kann in einer Ausführungsform eine Rauigkeit Rz von 0,1 bis 100 µm, bevorzugt 1 bis 30 µm aufweisen.

Auf diesen Walzenkern wird eine flüssige Beschichtungsmasse aufgebracht. Die Beschichtungsmasse umfasst im Wesentlichen ein Polyimid- oder Polyamid-Präpolymere. Polyimide sind Polymere, die (C=O)-NR-(C=O)-Gruppe enthalten. Polyamidimide ist ein aus Polyimid (C=O)-NR-(C=O)- und Polyamideinheiten (C=O)-NR₂ bestehendes Copolymer. Ausgangsstoffe für die Herstellung von Polyimiden sind bevorzugt aromatische und aliphatische Diamine mit aromatischen Tetracarbonsäuredianhydriden; statt der Diamine können auch Diisocyanate eingesetzt werden. Im ersten Schritt entsteht eine Polyamidsäure, die dann zum Polyimid weiterreagiert. Ausgangsstoffe für Polyamidimide hingegen sind bevorzugt aromatische Tricarbonsäureanhydride mit aromatischen oder aliphatischen Diaminen oder Diisocyanaten.

Als Präpolymere werden Mischungen von reaktionsfähigen Monomeren verstanden, die schon teilweise, aber nicht vollständig zum Polymer reagiert haben. Im Falle der Polyimid- oder Polyamidimid-Präpolymere erfolgt die Aushärtungsreaktion nach dem Auftragen auf den Walzenkern. Die Aushärtung wird durch eine Erwärmung erreicht oder beschleunigt.

Als Schichtdicke hat sich ein Bereich von 1 bis 1000 µm als grundsätzlich geeignet erwiesen, wobei ein Bereich von 10 bis 200 µm, oder 20 bis 120 µm bevorzugt wird.

Auch wenn die Beschichtungsmasse im Wesentlichen auf Basis eines Polyimid- oder Polyamidimid-Präpolymers eingesetzt wird, kann sie weitere Stoffe enthalten, insbesondere Füllstoffe, Additive, Farbmittel, etc. Bevorzugt enthält die Beschichtungsmasse ein Polyimid- oder Polyamidimid-Präpolymer als Hauptbestandteil (≥ 50 Gew.%).

In einer Ausführungsform enthält die Beschichtungsmasse an Präpolymeren nur Polyimid-Präpolymere.

In einer anderen Ausführungsform enthält die Beschichtungsmasse nur Polyamidimid-Präpolymere.

In einer weiteren Ausführungsform enthält die Beschichtungsmasse sowohl Polyimid-Präpolymere als auch Polyamidimid-Präpolymere.

Eine weitere Ausführungsform ist eine Walze, bei der die Beschichtungsmasse ein Polyimid-Präpolymer enthält und zusätzlich Polyamide oder Polyamidimide in der Beschichtungsmasse enthalten sind.

Eine weitere Ausführungsform ist eine Walze, bei der die Beschichtungsmasse anstelle von Polyimid-Präpolymeren gelöste Polyimide enthält.

In einer Ausführungsform enthält die Beschichtungsmasse zusätzlich Polyamide oder Polyamidpräpolymere. Bevorzugt liegt das Verhältnis von Polyimidpräpolymeren zu Polyamiden + Polyamidpräpolymeren im Verhältnis von 10:0 bis 10:9.

Insbesondere kann die Beschichtungszusammensetzung auch gelöstes Polyamidimid enthalten.

Geeignete Verfahren zum Aufbringen der flüssigen Beschichtungsmasse sind insbesondere Sprühen, Rakeln, Dünnschichtrotationsguss oder Ring Coating.

Nach dem Auftragen verfestigt sich die flüssige Beschichtungsmasse durch einen Aushärtevorgang, d.h. eine weitere Reaktion zum Polymer. Soweit das Präpolymer ein Lösungsmittel enthält, wird die Verfestigung durch das Abtrocknen/Abdampfen der Lösungsmittel unterstützt. Das erfindungsgemäß aufgetragene Material ist bevorzugt von einer so gleichmäßigen, qualitativ hochwertigen Oberfläche, dass ein Schleifen der Beschichtungsmasse nach dem Verfestigen nicht erforderlich ist.

Dies führt zu geringen Schichtdicken für guten Wärmeabfluss sowie geringen Herstellungskosten. Außerdem weist die erfindungsgemäße Walze für den Druckprozess ausgezeichnete Eigenschaften auf: hohe Verschleißbeständigkeit, hohe chemische Beständigkeit, gute Farbannahme, gute Farbabgabe und gute Reinigbarkeit. Diese Eigenschaften sind auch ein Ergebnis der ungeschliffenen Oberfläche, die dadurch keine Poren aufweist und somit auch unanfällig gegen Ablagerungen aus dem Druckprozess ist.

Gegenstand der Erfindung ist auch eine starre, innentemperierte Walze, die durch das erfindungsgemäße Verfahren erhältlich ist. Die erfindungsgemäße Walze zeichnet sich aus durch einen Walzenkern und eine darauf befindliche, verfestigte, bevorzugt nicht geschliffene Beschichtung auf Polyimidbasis in einer Schichtdicke von 1 bis 1000 µm aus.

Die erfindungsgemäße Beschichtung der Walze kann ein Elastizitätsmodul im Bereich von 0,5 bis 500 MPa aufweisen.

In einer Ausführungsform hat der Walzenkern eine Rauigkeit Rz von 0,1 bis 100 µm, bevorzugt 1 bis 30 µm. Das Auftragen der Beschichtungsmasse kann zu einem Reduzieren der Rauigkeit führen. Im Regelfall ist die Rauigkeit der verfestigten Beschichtung geringer als die Rauigkeit des Walzenkerns.

Gegenstand der Erfindung ist auch ein Verfahren zur Einstellung einer festgelegten Rauigkeit der Walze, in dem ein Walzenkern mit einer definierten Rauigkeit beschichtet wird, um eine Walze mit einer definierten Rauigkeit der Beschichtungsmasse zu erhalten.

Insbesondere eignet sich die erfindungsgemäße Walze für innentemperierte Walzen und/oder changierende Walzen. Innentemperierte Walzen werden verwendet, um Wärme aus dem Walzprozess abzuführen und damit für gleichmäßige Druckbedingungen zu sorgen. "Changieren" bedeutet, dass die Walze im Betrieb (d. h. im rotierenden Zustand) axial hin- und her bewegt wird, um so eine verbesserte Gleichmäßigkeit des Farbfilms zu erreichen.

Die Walzen mit einer Beschichtung auf Basis von Polyimid oder Polyamidimid sind jedoch nicht nur als innentemperierte Walzen, sondern auch in ihrer nichttemperierten Form vorteilhaft. Zum einen ist ihre Herstellung dadurch erleichtert, dass ein Schleifen der Oberfläche nicht notwendig ist. Insbesondere kann durch die Wahl der Rauigkeit des Walzenkerns und der Beschichtungsdicke die Rauigkeit der Beschichtung eingestellt werden.

Daher ist Gegenstand der Erfindung auch die Verwendung einer starren Walze erhältlich durch ein Verfahren umfassend die Schritte:
- Bereitstellen eines Walzenkerns
- Aufbringen einer flüssigen Beschichtungsmasse auf Basis eines Polyimid- oder Polyamidimid-Präpolymers mit einer Schichtdicke von 1 bis 1.000 µm
- Verfestigen der flüssigen Beschichtungsmasse auf dem Walzenkern als Reiber- oder Rilsanwalze.

Gegenstand der Erfindung ist weiterhin ein Farbwerk umfassend starre Reiberwalzen und elastische Walzen, wobei mindestens eine starre Walze eine Walze ist, die erhältlich durch ein Verfahren umfassend die Schritte:
- Bereitstellen eines Walzenkerns
- Aufbringen einer flüssigen Beschichtungsmasse auf Basis eines Polyimid- oder Polyamidimid-Präpolymers mit einer Schichtdicke von 1 bis 1.000 µm
- Verfestigen der flüssigen Beschichtungsmasse auf dem Walzenkern

Die erfindungsgemäßen Walzen eignen sich insbesondere als Reiber- und Rilsanwalzen. Ihre bevorzugten Einsatzgebiete sind im Offsetdruck.

Die Erfindung wird durch die nachfolgenden Beispiele näher erläutert.

Figur 1 zeigt ein Farbwerk mit einer Duktorwalze 1, einer Heberwalze 2, Reiberwalzen 3, Übertragswalzen 4 sowie Farbauftragswalzen 5.

### Beispiel 1

Auf einen Stahlkern wird im Dünnschichtrotationsguss eine Lösung von Polyamidsäure aufgebracht. Im rotierenden Zustand wird das Material erhitzt, so dass ein wesentlicher Anteil des Lösungsmittels verdampft. Dies führt dazu, dass die Beschichtungsmasse nach Ende der Rotation stabil bleibt. Anschließend erfolgt ein Tempern der Walze bei bis zu 250°C. Druckversuche mit einer solchen Walze erbrachten ausgezeichnete Ergebnisse.

### Beispiel 2

Im Verfahren gemäß Beispiel 1 wurde ein Stahlkern mit einer Rauigkeit Rz von 15 µm eingesetzt. Bei einer Beschichtung mit einer Dicke von 80 µm gemäß Beispiel 1 verbleibt auf der Oberfläche ein Rz von ca. 2,2 µm. Bei einer Beschichtung mit einer Schichtdicke von 30 µm verbleibt noch ein Rz von ca. 5 µm, d.h. durch die Wahl der Beschichtungsdicke kann die Rauigkeit der Beschichtung eingestellt werden.

## Patentansprüche

1. Verwendung einer starren Walze erhältlich durch ein Verfahren umfassend die Schritte:
- Bereitstellen eines Walzenkerns
- Aufbringen einer flüssigen Beschichtungsmasse auf Basis eines Polyimid- oder Polyamidimid-Präpolymers mit einer Schichtdicke von 1 bis 1.000 µm
- Verfestigen der flüssigen Beschichtungsmasse auf dem Walzenkern als Reiber- oder Rilsanwalze.

2. Verwendung nach Anspruch 1, wobei die Verwendung im Offsetdruck erfolgt.

3. Verwendung nach Anspruch 1 oder 2, wobei die starre Walze einen Walzenkern und eine verfestigte Beschichtung auf Polyimid- oder Polyamidimidbasis in einer Schichtdicke von 1 bis 1.000 µm umfasst und/oder
wobei der Walzenkern eine Rauigkeit Rz von 0,1 bis 100 µm, bevorzugt 1 bis 30 µm aufweist und/oder
wobei das Elastizitätsmodul der verfestigten Beschichtungsmasse im Bereich von 0,5 bis 500 MPa liegt und/oder
wobei die Schichtdicke im Bereich von 10 bis 200 µm, bevorzugt 20 bis 120 µm liegt.

4. Verwendung nach einem der Ansprüche 1 bis 3, wobei in der Beschichtungsmasse zusätzlich Polyamid, Polyamidpräpolymere oder Polyamidimide, Füllstoffe, Additive, Farbmittel und/oder Mischungen davon enthalten sind.

5. Verwendung nach einem der Ansprüche 1 bis 4, wobei das Aufbringen der flüssigen Beschichtungsmasse durch Sprühen, Rakeln, Dünnschichtrotationsguss oder Ring Coating erfolgt und/oder
wobei das Verfestigen der Beschichtungsmasse durch ein Aushärten des Präpolymers, gegebenenfalls zusammen mit einem Abtrocknen von Lösungsmittel, erfolgt.

6. Verwendung nach einem der Ansprüche 1 bis 5, wobei die Beschichtungsmasse nach der Verfestigung nicht geschliffen wurde.

7. Verwendung nach einem der Ansprüche 1 bis 6, wobei die Rauigkeit des Walzenkerns größer ist als die Rauigkeit der verfestigten Beschichtungsmasse.

8. Verwendung nach einem der Ansprüche 1 bis 7, wobei die Walze innentemperiert und/oder changierend ist.

9. Verfahren zur Herstellung einer starren Walze umfassend die Schritte:
- Bereitstellen eines Walzenkerns
- Aufbringen einer flüssigen Beschichtungsmasse auf Basis eines Polyimid- oder Polyamidimid-Präpolymers mit einer Schichtdicke von 1 bis 1.000 µm
- Verfestigen der flüssigen Beschichtungsmasse auf dem Walzenkern, wobei die Walze innentemperiert ist.

10. Verfahren nach Anspruch 9, **dadurch gekennzeichnet, dass** das Aufbringen der flüssigen Beschichtungsmasse durch Sprühen, Rakeln, Dünnschichtrotationsguss oder Ring Coating erfolgt, und/oder das Verfestigen der Beschichtungsmasse durch ein Aushärten des Präpolymers, gegebenenfalls zusammen mit einem Abtrocknen von Lösungsmittel, erfolgt.

11. Verfahren nach einem der Ansprüche 9 bis 10, wobei die Beschichtungsmasse nach der Verfestigung nicht geschliffen wird.

12. Verfahren nach einem der Ansprüche 9 bis 11, wobei in der Beschichtungsmasse zusätzlich Polyamid, Polyamidpräpolymere, Polyamidimide, Füllstoffe, Additive, Farbmittel und/oder Mischungen davon enthalten sind.

13. Starre, innentemperierte Walze erhältlich durch ein Verfahren nach einem der Ansprüche 9 bis 12.

14. Farbwerk, umfassend starre Reiberwalzen (3) und elastische Walzen, wobei mindestens eine starre Reiberwalze eine Walze ist, die erhältlich ist durch ein Verfahren umfassend die Schritte:
- Bereitstellen eines Walzenkerns
- Aufbringen einer flüssigen Beschichtungsmasse auf Basis eines Polyimid- oder Polyamidimid-Präpolymers mit einer Schichtdicke von 1 bis 1.000 µm
- Verfestigen der flüssigen Beschichtungsmasse auf dem Walzenkern.

15. Verfahren zur Einstellung einer Rauigkeit einer Walze, mit folgenden Schritten:
- Bereitstellen eines Walzenkerns mit einer definierten Rauigkeit
- Aufbringen einer flüssigen Beschichtungsmasse auf Basis eines Polyimid- oder Polyamidimid-Präpolymers mit einer Schichtdicke von 1 bis 1.000 µm,
wobei die Schichtdicke so gewählt wird, dass eine vorgegebene Rauigkeit der Walze erreicht wird.

## Claims

1. Use of a rigid roller obtainable by a process comprising the steps of:
- providing a roller core;
- applying a liquid coating composition based on a polyimide or polyamide-imide prepolymer with a layer thickness of 1 to 1000 µm;
- solidifying the liquid coating composition on the roller core;
as an distributor or Rilsan roller.

2. The use according to claim 1, wherein said use is in offset printing.

3. The use according to claim 1 or 2, wherein said rigid roller comprises a roller core and a solidified coating based on a polyimide or polyamide-imide with a layer thickness of 1 to 1000 µm; and/or
wherein said roller core has a roughness Rz of from 0.1 to 100 µm, preferably from 1 to 30 µm; and/or
wherein the modulus of elasticity of the solidified coating composition is within a range of from 0.5 to 500 MPa; and/or
wherein the layer thickness is within a range of from 10 to 200 µm, preferably from 20 to 120 µm.

4. The use according to any of claims 1 to 3, wherein the coating composition additionally comprises polyamide, polyamide prepolymers or polyamide-imides, fillers, additives, colorants and/or mixtures thereof.

5. The use according to any of claims 1 to 4, wherein the application of the liquid coating composition is performed by spraying, knife coating, thin-film spin casting, or ring coating; and/or
wherein said solidification of the coating composition is effected by curing the prepolymer, optionally together with drying of solvent.

6. The use according to any of claims 1 to 5, wherein said coating composition was not ground after the solidification.

7. The use according to any of claims 1 to 6, wherein the roughness of the roller core is higher than the roughness of the solidified coating composition.

8. The use according to any of claims 1 to 7, wherein said roller is an internally heated or cooled and/or an oscillating roller.

9. A process for producing a rigid roller, comprising the steps of:
- providing a roller core;
- applying a liquid coating composition based on a polyimide or polyamide-imide prepolymer with a layer thickness of 1 to 1000 µm;
- solidifying the liquid coating composition on the roller core;
wherein the temperature of said roller is controlled by internal heating or cooling.

10. The process according to claim 9, **characterized in that** said application of the liquid coating composition is performed by spraying, knife coating, thin-film spin casting, or ring coating, and/or said solidification of the coating composition is effected by curing the prepolymer, optionally together with drying of solvent.

11. The process according to any of claims 9 to 10, wherein said coating composition is not ground after the solidification.

12. The process according to any of claims 9 to 11, wherein the coating composition additionally comprises polyamide, polyamide prepolymers, polyamide-imides, fillers, additives, colorants and/or mixtures thereof.

13. A rigid roller with internal heating or cooling, obtainable by the process according to any of claims 9 to 12.

14. An inking system comprising rigid distributor rollers (3) and elastic rollers, wherein at least one rigid distributor roller is a roller obtainable by a process comprising the steps of:
- providing a roller core;
- applying a liquid coating composition based on a polyimide or polyamide-imide prepolymer with a layer thickness of 1 to 1000 µm;
- solidifying the liquid coating composition on the roller core.

15. A process for adjusting a roughness of a roller, comprising the following steps:
- providing a roller core having a defined roughness;
- applying a liquid coating composition based on a polyimide or polyamide-imide prepolymer with a layer thickness of 1 to 1000 µm;
wherein the layer thickness is selected to achieve a predetermined roughness of the roller.

## Revendications

1. Utilisation d'un rouleau rigide réalisable par un procédé comprenant les étapes consistant à :
- prévoir un mandrin de rouleau
- déposer une matière de revêtement liquide à base de prépolymère de polyimide ou de polyamide-imide, sur une épaisseur de couche de 1 à 1000 µm,
- solidifier la matière de revêtement liquide sur le mandrin de rouleau sous la forme d'un rouleau frotteur ou en Rilsan.

2. Utilisation selon la revendication 1, l'utilisation se faisant dans le domaine de l'impression offset.

3. Utilisation selon la revendication 1 ou 2, le rouleau rigide comportant un mandrin de rouleau et un revêtement solidifié à base de polyimide ou Polyamide-imide d'une épaisseur de couche de 1 à 1000 µm, et/ou
le mandrin de rouleau présentant une rugosité Rz de 0,1 à 100 µm, de préférence de 1 à 30 µm, et/ou
le module d'élasticité de la matière de revêtement solidifiée étant dans la gamme de 0,5 à 500 MPa et/ou l'épaisseur de la couche étant dans la gamme de 10 à 200 *µ*m, de préférence de 20 à 120 *µ*m.

4. Utilisation selon l'une des revendications 1 à 3, la matière de revêtement contenant en outre du polyamide, des prépolymères de polyamide ou des polyamide-imides, des charges, des additifs, des colorants et/ou leurs mélanges.

5. Utilisation selon l'une des revendications 1 à 4, le dépôt de la matière de revêtement liquide se faisant par pulvérisation, enduction à la lame, rotomoulage en couche mince ou Ring Coating et/ou
la solidification de la matière de revêtement se faisant par durcissement du prépolymère, éventuellement conjointement avec le séchage d'un solvant.

6. Utilisation selon l'une des revendications 1 à 5, la matière de revêtement n'ayant pas été meulée après solidification.

7. Utilisation selon l'une des revendications 1 à 6, la rugosité du mandrin de rouleau étant supérieure à la rugosité de la matière de revêtement solidifiée.

8. Utilisation selon l'une des revendications 1 à 7, le rouleau étant tempéré intérieurement et/ou changeant.

9. Procédé pour fabrication un rouleau rigide comprenant les étapes consistant à :
- prévoir un mandrin de rouleau
- déposer une matière de revêtement liquide à base d'un prépolymère de polyimide ou de polyamide-imide, sur une épaisseur de couche de 1 à 1000 *µ*m,
- solidifier la matière de revêtement liquide sur le mandrin de rouleau,
le rouleau étant tempéré intérieurement.

10. Procédé selon la revendication 9, **caractérisé en ce que** le dépôt de la matière de revêtement liquide se fait par pulvérisation, enduction à la lame, rotomoulage en couche mince ou Ring Coating et/ou **en ce que** la solidification de la matière de revêtement se fait par durcissement du prépolymère, éventuellement conjointement avec le séchage de solvants.

11. Procédé selon l'une des revendications 9 à 10, la matière de revêtement n'étant pas meulée après le durcissement.

12. Procédé selon l'une des revendications 9 à 11, dans lequel la matière de revêtement contient en outre du polyamide, des prépolymères de polyamide, des polyamide-imides, des charges, des additifs, des colorants et/ou leurs mélanges.

13. Rouleau rigide tempéré intérieurement, ledit roulant étant réalisable par un procédé selon l'une quelconque des revendications 9 à 12.

14. Mécanisme d'encrage comprenant des rouleaux frotteurs rigides (3) et des rouleaux élastiques, au moins un rouleau frotteur rigide étant un rouleau réalisable par un procédé comprenant les étapes consistant à :
- prévoir un mandrin de rouleau,
- déposer une matière de revêtement liquide à base d'un prépolymère de polyimide ou de polyamide-imide, sur une épaisseur de couche de 1 à 1000 *µ*m,
- solidifier la matière de revêtement liquide sur le mandrin de rouleau.

15. Procédé pour ajuster une rugosité d'un rouleau, ledit procédé comportant les étapes suivantes :
- prévoir un mandrin de rouleau d'une rugosité définie,
- déposer une matière de revêtement liquide à base d'un prépolymère de polyimide ou de polyamide-imide, sur une épaisseur de couche de 1 à 1000 *µ*m,
l'épaisseur de couche étant choisie de façon à atteindre une rugosité prescrite du rouleau.
